# EUROPÄISCHE PATENTSCHRIFT

(11) **EP 2 454 099 B1**
(45) Veröffentlichungstag und Bekanntmachung des Hinweises auf die Patenterteilung: **10.09.2014**
(21) Anmeldenummer: 10735239.5
(22) Anmeldetag: 14.07.2010
(51) Int. Cl.: B41N 7/04

(54) **FEUCHTWERKWALZEN**
DAMPENING SYSTEM ROLLERS
CYLINDRES DE DISPOSITIF DE MOUILLAGE

(30) Priorität: 14.07.2009 EP 09165365
(43) Veröffentlichungstag der Anmeldung: 23.05.2012
(73) Patentinhaber: Felix Böttcher GmbH & Co. KG, 50933 Köln (DE)
(72) Erfinder: PFEIL, Thorsten, 50733 Köln (DE)
(74) Vertreter: Von Kreisler Selting Werner - Partnerschaft von Patentanwälten und Rechtsanwälten mbB
(86) Internationale Anmeldenummer: PCT/EP2010/060147
(87) Internationale Veröffentlichungsnummer: WO 2011/006932

(56) Entgegenhaltungen:
- EP-A- 1 674 243
- DE-A1- 2 353 593
- DE-A1- 4 239 391
- DE-B- 1 257 170
- DE-T2- 60 120 444
- GB-A- 1 247 734
- US-A1- 2003 045 412
- US-B1- 6 250 902
- US-B1- 6 290 834

## Beschreibung

Die vorliegende Erfindung betrifft eine Walze im Feuchtwerk, wie Feuchtreiberwalze, Feuchtübertragswalze bzw. Feuchtduktorwalze und ihre Verwendung in einem Feuchtwerk.

Der Offsetdruck ist ein indirektes Druckverfahren, das im Zeitungs-, Zeitschriften-, Katalogdruck etc. zum Einsatz kommt. Im Offsetdruck wird eine Druckform erstellt, typischerweise eine dünne Aluminiumplatte. Diese wird auf einen Plattenzylinder gespannt und steht in der Druckmaschine mit Farb- und Feuchtwerken in Verbindung. Lipophile Bereiche der Druckform nehmen Druckfarbe an, während hydrophile Bereiche farbfrei bleiben.

Von dem Plattenzylinder wird die Druckfarbe auf das Drucktuch übertragen, das auf einem Gummituchzylinder oder Offsetzylinder montiert ist. Der Gummituchzylinder überträgt die Farbe dann mit Hilfe eines Gegendruckzylinders oder eines weiteren Gummituchzylinders auf das zu bedruckende Medium.

Für die Druckqualität ist es entscheidend, dass die Druckform hinreichend mit Farbe und Feuchtmittel versehen wird. Es muss hinreichend Feuchtmittel (Wasser oder wässrig-alkoholische Mischungen) auf die Druckform übertragen werden, um die hydrophilen Bereiche farbfrei zu halten. Auf der anderen Seite muss genug Druckfarbe übertragen werden, um die lipophilen Bereiche mit Druckfarbe zu versorgen.

Sowohl Feucht- als auch Farbwerke übertragen Feuchtmittel bzw. Farbe bzw. Farbe-Wasser-Emulsion auf die Druckform mittels Walzen.

Typische Feuchtwerke enthalten eine oder mehrere Walzen, wobei oft Walzen mit einer weichen Oberfläche, z.B. mit einer Elastomerbeschichtung, in Kontakt mit einer oder mehreren harten Walzen oder anderen elastomerbezogenen Walzen stehen.

Bei einem typischen dreiwalzigen Feuchtwerk steht eine weiche Feuchttauchwalze in direkter Verbindung mit dem Feuchtmittelvorrat. Sie "schöpft" Feuchtmittel aus dem Vorrat und überträgt dieses auf eine harte Walze. Die harte Walze überträgt den Feuchtmittelfilm auf die Feuchtauftragswalze.

Die harte Walze wird als Feuchtreiberwalze, als Feuchtübertragswalze oder als Feuchtduktorwalze bezeichnet. Diese drei Begriffe werden in diesem Text synonym verwendet.

In einem typischen vierwalzigen Feuchtwerk ist die Feuchttauchwalze eine harte Walze, die das Feuchtmittel zunächst auf eine weiche Walze überträgt (Feuchtübertragswalze oder Feuchtdosierwalze), die dieses dann auf eine harte Feuchtreiberwalze bzw. Feuchtübertragswalze überträgt, die abschließend auf die Feuchtauftragswalze überträgt.

In Feuchtwerken existieren weitere Walzen, z.B. Reiterwalzen, die der Glättung des Feuchtmittelfilms dienen oder Brückenwalzen, die einen Kontakt zwischen Farb- und Feuchtwerk herstellen.

Es existieren auch Systeme, bei denen die letzte Feuchtauftragswalze gleichzeitig auch eine Farbauftragswalze ist.

Alle diese Walzen werden im Folgenden unter dem Begriff 'Walze im Feuchtwerk' zusammengefasst. Bevorzugt handelt es sich bei den Walzen um harte Walzen, d.h. Walzen ohne Elastomerbezug.

Als Materialien für die Oberflächen von harten Walzen im Feuchtwerk, wie Feuchtreiberwalzen bzw. Feuchtübertragswalzen sind Chrom, Keramik und Edelstahl gebräuchlich.

DE-AS-1257170 beschreibt Verfahren zur Hydrophilierung von Feuchtwalzen durch Herstellung eines Überzuges, der ein Vinylsilan enthält. Die äußere Schicht der Walze wird von einem Silan gebildet.

DE60120444T2 offenbart Blindplatten, die aufgeraute und anodisch oxidierte Aluminiumplatten sind. Solche Platten werden dort auf Walzen montiert, wo keine Druckfarbe auf die zu bedruckende Bahn übertragen werden soll.

US 2003/0045412 offenbart eine lasergravierbare Prägewalze, die eine fluorierte Außenschicht tragen kann.

GB 1 247 734 offenbart Artikel, die eine Nickelschicht gefolgt von einer Fluorcarbonschicht aufweisen und anschließend gesintert werden.

US 6,250,902 offenbart Prägewalzen, die eine Nickelbeschichtung und eine PTFE-Beschichtung aufweisen können.

DE 2 353 593 offenbart ein Verfahren zur Verbesserung der Eigenschaften anodischer Oxidfilme auf Aluminium oder Aluminiumlegierungen.

EP 1 674 243 A2 offenbart einen Apparat und ein Verfahren zum Herstellung von dreidimensionalen Modellen. Dabei kann eine Walze zum Einsatz kommen, die eine anodisch oxidierte Aluminiumoberfläche aufweist.

US 6,290,834 offenbart eine Transferwalze zum Transport von Flüssigkeiten mit einer harten keramischen Beschichtung.

Im Bereich der Feuchtwerke ist es problematisch, dass die sogenannte Farbrückspaltung auftritt. Die Feuchtauftragswalze, die mit der Druckform in Verbindung steht, wird während des Betriebes mit Druckfarbe oder einer Druckfarbenemulsion benetzt. Sie überträgt dann diese sukzessiv rückwärts auch auf die weiteren Walzen im Feuchtwerk, sowohl auf die Feuchttauch- oder Feuchtdosierwalze als auch auf die Feuchtreiberwalze bzw. Feuchtübertragswalze, so dass es im Endeffekt sogar zu einer Verunreinigung des Feuchtmittels kommen kann. Das Verschleppen der Farbe führt mit der Zeit zu Farbaufbau auf den Oberflächen der Feuchtwalzen und Beeinträchtigung des Druckprozesses. Dies macht im Regelfall ein Anhalten des Druckprozesses und Reinigen erforderlich.

Trotz vieler Varianten von Elastomerbeschichtungen der weichen Walzen und unterschiedlicher Oberflächenausführungen der harten Walzen ist das Problem der Farbrückspaltung nicht vollständig gelöst. Es besteht daher weiterhin Bedarf nach verbesserten Feuchtwerken, die zumindest einige der bekannten Probleme des Standes der Technik lösen.

Überraschenderweise kann die Aufgabe gelöst werden durch ein Feuchtwerk enthaltend mindestens eine Walze mit einem Kern und einer äußeren Schicht, wobei die äußere Schicht ausgewählt wird aus
- Aluminiumharteloxat
- Chemisch Nickel
- Aluminiumoxid erhältlich durch plasmachemische anodische Oxidation und Kombinationen davon.

Die erfindungsgemäßen Feuchtwerkwalzen zeigen eine reduzierte Farbrückspaltung, verbesserten und gleichmäßigeren Feuchtmittelübertrag und/oder leichtere Waschbarkeit.

Erfindungsgemäß wird als harte Walze im Feuchtwerk, insbesondere Feuchtreiberwalze, Feuchtduktor bzw. Feuchtübertragswalze eine Walze eingesetzt, die eine äußere Schicht aufweist, die ein Aluminiumharteloxat oder eine Schicht aus Chemisch Nickel oder eine Aluminiumoxidschicht erhältlich durch plasmachemische anodische Oxidation ist.

Harteloxate von Aluminium sind dem Fachmann bekannt. Sie werden erhalten durch anodisches Oxidieren in einem kalten, sauren Elektrolyten. Durch den elektrischen Strom wird auf der Oberfläche eine schützende Aluminiumoxidschicht gebildet. Als Ausgangsmaterial können Aluminium und Aluminiumlegierungen eingesetzt werden.

In einer Ausführungsform wird eine Walze verwendet, bei der die gesamte Walze (monolithisch) aus Aluminium besteht.

In einer anderen Ausführungsform enthält die Walze einen Kern eines anderen Materials, beispielsweise einen Stahlkern, einen Carbonfaser- oder Glasfaserkern, oder Ähnliches und eine äußere Hülle aus Aluminium, die harteloxiert wird.

In einer bevorzugten Ausführungsform werden in die äußere Schicht bei der Herstellung des Eloxats weitere Materialien eingelagert, beispielsweise PTFE (Polytetrafluorethylen) oder Siliziumcarbidpartikel.

Chemisch Nickel ist ein Verfahren bei dem außenstromlos Nickel aus einer Lösung von Nickelionen und einem Reduktionsmittel (typischerweise Hypophosphit) abgeschieden wird. Das Verfahren der Abscheidung von Nickelschichten auf Oberflächen ist dem Fachmann grundsätzlich bekannt.

Typischerweise wird für diese Ausführungsform ein Kern ausgewählt aus Stahlkernen, Aluminiumkernen und Carbonfaserkernen verwendet. Es ist auch in diesem Fall möglich, dass in die äußere Schicht PTFE-, andere fluorhaltige Polymer- oder Siliziumcarbidpartikel eingelagert werden.

Durch die Verwendung von phosphorhaltigen Chemisch Nickelreagenzien wird in die Schicht typischerweise auch Phosphor mit eingebaut.

Eine weitere geeignete äußere Schicht wird durch eine plasmachemische Beschichtung erhalten. Hierzu kann ein Werkstück mit einer äußeren Stromquelle als Anode geschaltet werden. Bei der Anodisation entlädt sich Sauerstoffplasma an der Werkstückoberfläche, erschmilzt diesen und bildet zwei Oxidkeramikschichten, die überwiegend aus Korund und Böhmit bestehen; siehe auch EP 0 545 230.

Auch in diesen Schichten können grundsätzlich weitere Partikel, beispielsweise Fluorpolymere eingeschlossen werden. Entsprechende Verfahren sind dem Fachmann aus der DE 42 39 391 bekannt.

Für die Verwendung eines Aluminiumharteloxats beträgt die bevorzugte Schichtdicke 5 bis 200, mehr bevorzugt 20 bis 100 µm, bevorzugt 30 bis 60 µm. Für die Aluminiumharteloxate ist eine Rauhigkeit der Oberfläche von Rz 0,1 bis 100, bevorzugt Rz 0,5 bis 8 µm besonders geeignet.

Für die Verwendung eines Aluminiumoxids (Korund, Böhmit) beträgt die bevorzugte Schichtdicke 5 bis 200, mehr bevorzugt 20 bis 100 µm, bevorzugt 30 bis 60 µm. Für die Aluminiumoxide (Korund, Böhmit) ist eine Rauhigkeit der Oberfläche von Ra 0,05 bis 20,0 bevorzugt Ra 0,1 bis 2,0 µm besonders geeignet.

Bei einer Chemisch Nickelschicht beträgt die typische Dicke 2 bis 40 µm, bevorzugt 10 bis 20 µm. Eine Rauigkeit von Rz 0,1 bis 100, bevorzugt Rz 0,5 bis 8 µm ist besonders geeignet.

Eine andere Ausführungsform der Erfindung ist eine erfindungsgemäße Feuchtwerkwalze, wie oben beschrieben, bei der zusätzlich eine PTFE oder fluorhaltige Polymerschicht aufgebracht wird, d.h. eine PTFE- oder andere fluorhaltige Polymere sind nicht in die Schicht eingelagert, sondern bilden eine separate Schicht.

Gegenstand der Erfindung ist ein Feuchtwerk enthaltend mindestens eine erfindungsgemäße Walze sowie die Verwendung der erfindungsgemäßen Walze als Walze, insbesondere Feuchtreiberwalze bzw. Feuchtübertragswalze in einem Feuchtwerk.

Überraschenderweise zeigen die erfindungsgemäßen Feuchtwerkwalzen gute Feuchtübertragsleistungen bei einer Verminderung der Farbrückspaltung.

Figur 1 zeigt schematisch den Aufbau eines vierwalzigen Feuchtwerks. Die Feuchttauchwalze (5b) ist eine harte Walze, die das Feuchtmittel zunächst auf eine weiche Walze (6) überträgt, die dieses dann auf eine harte Feuchtreiberwalze, Feuchtduktorwalze bzw. Feuchtübertragswalze (4) überträgt, die auf die Feuchtauftragswalze (3) überträgt, die abschließend auf den Plattenzylinder (1) aufträgt. Der Plattenzylinder steht auch in Verbindung mit den Farbauftragswalzen (2).

Figur 2 zeigt schematisch den Aufbau eines dreiwalzigen Feuchtwerks. Eine weiche Feuchttauchwalze (5a) steht in direkter Verbindung mit dem Feuchtmittelvorrat. Sie "schöpft" Feuchtmittel aus dem Vorrat und überträgt dieses auf eine harte Feuchtreiberwalze bzw. Feuchtübertragswalze (4). Die harte

Walze (4) überträgt den Feuchtmittelfilm auf die Feuchtauftragswalze (3), die abschließend auf den Plattenzylinder (1) aufträgt. Der Plattenzylinder steht auch in Verbindung mit den Farbauftragswalzen (2).

Die Erfindung wird durch die nachfolgenden Beispiele näher erläutert.

### Beispiel 1

Eine Aluminiumwalze mit einer Beschichtungslänge von 1110 mm und einem Durchmesser von 125 mm wurde mit einer Harteloxatschicht einer Dicke von 40 µm versehen. Bei Verwendung in einem dreiwalzigen Feuchtwerk in einer Rollenoffsetmaschine zeigte sie sehr gleichmäßigen Feuchtmittelübertrag und im Vergleich zu einer Keramikwalze verbesserte Feuchtmittelübertragsleistung (Drehzahl konnte um 10% reduziert werden), während die Farbrückspaltung verringert wurde.

### Beispiel 2

Eine Aluminiumwalze mit einer Beschichtungslänge von 530 mm und einem Durchmesser von 58 mm wurde mit einer Harteloxatschicht einer Dicke von 40 µm versehen. Bei Verwendung in einem dreiwalzigen Feuchtwerk in einer Bogenoffsetmaschine zeigte sie sehr gleichmäßigen Feuchtmittelübertrag und verbesserte Feuchtmittelübertragsleistung.

### Beispiel 3

Eine Aluminiumwalze mit einer Beschichtungslänge von 530 mm und einem Durchmesser von 58 mm wurde mit einer PTFE gefüllten Chemisch Nickel Schicht einer Dicke von 15 µm versehen. Bei Verwendung in einem dreiwalzigen Feuchtwerk in einer Bogenoffsetmaschine zeigte sie sehr gleichmäßigen Feuchtmittelübertrag und verbesserte Feuchtmittelübertragsleistung.

### Beispiel 4

Eine Aluminiumwalze mit einer Beschichtungslänge von 530 mm und einem Durchmesser von 58 mm wurde mit einer PTFE gefüllten Harteloxat Schicht einer Dicke von 40 µm versehen. Bei Verwendung in einem dreiwalzigen Feuchtwerk in einer Bogenoffsetmaschine zeigte sie sehr gleichmäßigen Feuchtmittelübertrag und verbesserte Feuchtmittelübertragsleistung.

### Beispiel 5

Eine Aluminiumwalze mit einer Beschichtungslänge von 530 mm und einem Durchmesser von 58 mm wurde mit einer Aluminiumoxid (Korund, Böhmit) Schicht einer Dicke von 50 µm versehen. Bei Verwendung in einem dreiwalzigen Feuchtwerk in einer Bogenoffsetmaschine zeigte sie sehr gleichmäßigen Feuchtmittelübertrag und verbesserte Feuchtmittelübertragsleistung.

### Beispiel 6

Die Rotationsgeschwindigkeit der Walzen der Beispiele 2 bis 5 und einer Vergleichswalze des Standes der Technik wurden in einer Bogenoffsetmaschine so eingestellt, dass eine gute Feuchtmittelübertragung erfolgte. Es zeigte sich, dass die erfindungsgemäßen Walzen mit einer geringeren Drehzahl betrieben werden können, d.h. dass sie eine bessere Feuchtmittelübertragung zeigen.

| äußere Schicht | Kern | Ra in µm | Rz in µm | prozentuale Drehzahl der Feuchtduktorwalze |
|---|---|---|---|---|
| Hartchrom (Vergleich) | Stahl | 0,07 | 0,44 | 85% |
| Harteloxat (Beispiel 2) | Alu | 0,63 | 1,12 | 65% |
| Chemisch-Nickel mit PTFE (Beispiel 3) | Alu | 0,79 | 5,81 | 70% |
| Harteloxat + PTFE (Beispiel 4) | Alu | 1,08 | 6,14 | 68% |
| Aluminiumoxid (Beispiel 5) | Alu | 0,68 | 5,15 | 80% |

## Patentansprüche

1. Feuchtwerk enthaltend mindestens eine Walze mit einem Kern und einer äußeren Schicht, wobei die äußere Schicht ausgewählt wird aus
- Aluminiumharteloxat
- Chemisch Nickel
- Aluminiumoxid erhältlich durch plasmachemische anodische Oxidation und
- Kombinationen davon.

2. Feuchtwerk nach Anspruch 1, wobei in der äußeren Schicht zusätzlich PTFE, andere fluorhaltige Polymere oder Siliziumcarbidpartikel eingelagert sind.

3. Feuchtwerk nach Anspruch 1, **dadurch gekennzeichnet, dass** auf die Walze mit einem Kern und einer äußeren Schicht, wobei die äußere Schicht ausgewählt wird aus
- Aluminiumharteloxat
- Chemisch Nickel
- Aluminiumoxid erhältlich durch plasmachemische anodische Oxidation und
- Kombinationen davon
eine äußere PTFE- oder andere fluorhaltige Polymer-Schicht aufgebracht wird.

4. Feuchtwerk nach einem der Ansprüche 1 bis 3, **dadurch gekennzeichnet, dass** der Kern aus Stahl-Kernen, Aluminium-Kernen, Carbonfaserkernen, Glasfaserkernen ausgewählt wird.

5. Feuchtwerk nach mindestens einem der Ansprüche 1 bis 4, **dadurch gekennzeichnet, dass** die Schichtdicke der Aluminiumharteloxat-Schicht 20 bis 100, vorzugsweise 30 bis 60 µm beträgt und/oder die Aluminiumharteloxat-Schicht eine Rauigkeit Rz von 0,1 bis 100, vorzugsweise 0,5 bis 8 µm aufweist.

6. Feuchtwerk nach mindestens einem der Ansprüche 1 bis 5, **dadurch gekennzeichnet, dass** die Chemisch Nickelschicht 2 bis 15 Gew.-% Phosphor enthält.

7. Feuchtwerk nach mindestens einem der Ansprüche 1 bis 6, **dadurch gekennzeichnet, dass** die Dicke der Chemisch Nickelschicht 2 bis 40 µm, bevorzugt 10 bis 20 µm beträgt und/oder die Chemisch Nickelschicht eine Rauigkeit Rz von 0,1 bis 100, vorzugsweise 0,5 bis 8 µm aufweist.

8. Feuchtwerk nach einem der Ansprüche 1 bis 7, **dadurch gekennzeichnet, dass** die Schichtdicke der Aluminiumoxidschicht 5 bis 200, vorzugsweise 30 bis 60 µm beträgt und/oder die Rauigkeit der Aluminumoxidschicht Ra 0,05 bis 20,0 µm, bevorzugt Ra 0,1 bis 2,0 µm beträgt.

9. Feuchtwerk nach einem der Ansprüche 1 bis 8, wobei die mindestens eine Walze eine Feuchtübertragungswalze, Feuchtreiberwalze oder ein Feuchtduktor (4) ist.

10. Verwendung einer Walze mit einem Kern und einer äußeren Schicht, wobei die äußere Schicht ausgewählt wird aus
- Aluminiumharteloxat
- Chemisch Nickel
- Aluminiumoxid erhältlich durch plasmachemische anodische Oxidation und
- Kombinationen davon
als Walze in einem Feuchtwerk, insbesondere als Feuchtreiberwalze, Feuchtübertragswalze oder Feuchtduktorwalze (4) in einem Feuchtwerk.

11. Verwendung nach Anspruch 10, **dadurch gekennzeichnet, dass** die äußere Schicht eine Aluminiumharteloxatschicht ist.

12. Verwendung nach Anspruch 10, **dadurch gekennzeichnet, dass** die äußere Schicht eine Chemisch Nickel-Schicht ist.

13. Verwendung nach Anspruch 10, **dadurch gekennzeichnet, dass** die äußere Schicht eine Aluminiumoxidschicht, erhältlich durch plasmachemische anodische Oxidation ist.

14. Verwendung nach einem der Ansprüche 11 bis 13, **dadurch gekennzeichnet, dass** die äußere Schicht PTFE, andere fluorhaltige Polymere oder Sillziumcarbidpartikel eingelagert hat.

## Claims

1. A dampening unit containing at least one roller having a core and an outer layer, wherein said outer layer is selected from:
- hard anodized aluminum;
- chemical nickel;
- aluminum oxide obtainable by plasma-chemical anodic oxidation; and
- combinations thereof.

2. The dampening unit according to claim 1, wherein PTFE, other fluorine-containing polymers or silicon carbide particles are additionally incorporated in the outer layer.

3. The dampening unit according to claim 1, **characterized in that** an outer layer of PTFE or another fluorine-containing polymer is applied to a roller having a core and an outer layer, wherein said outer layer is selected from:
- hard anodized aluminum;
- chemical nickel;
- aluminum oxide obtainable by plasma-chemical anodic oxidation; and
- combinations thereof.

4. The dampening unit according to any of claims 1 to 3, **characterized in that** said core is selected from steel cores, aluminum cores, carbon fiber cores, glass fiber cores.

5. The dampening unit according to at least one of claims 1 to 4, **characterized in that** the layer thickness of said layer of hard anodized aluminum is from 20 to 100 µm, preferably from 30 to 60 µm, and/or said layer of hard anodized aluminum has a roughness of Rz = 0.1 to 100 µm, preferably 0.5 to 8 µm.

6. The dampening unit according to at least one of claims 1 to 5, **characterized in that** said chemical nickel layer contains from 2 to 15% by weight of phosphorus.

7. The dampening unit according to at least one of claims 1 to 6, **characterized in that** the thickness of said chemical nickel layer is from 2 to 40 µm, preferably from 10 to 20 µm, and/or said chemical nickel layer has a roughness of Rz = 0.1 to 100 µm, preferably 0.5 to 8 µm.

8. The dampening unit according to any of claims 1 to 7, **characterized in that** the layer thickness of said aluminum oxide layer is from 5 to 200 µm, preferably from 30 to 60 µm, and/or the roughness of said aluminum oxide layer is Ra = 0.05 to 20.0 µm, preferably Ra = 0.1 to 2.0 µm.

9. The dampening unit according to any of claims 1 to 8, wherein said at least one roller is a dampening contact roller, dampening transfer roller or dampening ductor (4).

10. Use of a roller having a core and an outer layer, wherein said outer layer is selected from:
- hard anodized aluminum;
- chemical nickel;
- aluminum oxide obtainable by plasma-chemical anodic oxidation; and
- combinations thereof;
as a roller in a dampening unit, especially as a dampening contact roller, dampening transfer roller or dampening ductor (4) in a dampening unit.

11. The use according to claim 10, **characterized in that** said outer layer is a layer of hard anodized aluminum.

12. The use according to claim 10, **characterized in that** said outer layer is a chemical nickel layer.

13. The use according to claim 10, **characterized in that** said outer layer is an aluminum oxide layer obtainable by plasma-chemical anodic oxidation.

14. The use according to any of claims 11 to 13, **characterized in that** said outer layer has incorporated particles of PTFE, other fluorine-containing polymers or silicon carbide.

## Revendications

1. Unité de mouillage comprenant au moins un rouleau doté d'un mandrin et d'une couche extérieure, ladite couche extérieure étant sélectionnée parmi
- l'aluminium anodisé dur
- le nickel chimique
- l'oxyde d'aluminium obtenu par oxydation anodique plasma-chimique et
- leurs combinaisons.

2. Unité de mouillage selon la revendication I, dans laquelle du PTFE, d'autres polymères fluorés ou des particules de carbure de silicium sont incorporés en plus dans la couche extérieure.

3. Unité de mouillage selon la revendication 1, **caractérisée en ce qu'**une couche extérieure de PTFE ou d'un autre polymère fluoré est appliquée sur le rouleau doté d'un mandrin et d'une couche extérieure, ladite couche extérieure étant sélectionnée parmi
- l'aluminium anodisé dur
- le nickel chimique
- l'oxyde d'aluminium obtenue par oxydation anodique plasma-chimique et
- leurs combinaisons.

4. Unité de mouillage selon l'une des revendications 1 à 3, **caractérisée en ce que** le mandrin est sélectionné parmi les mandrins en acier, les mandrins en aluminium, les mandrins en fibres de carbone, les mandrins en fibres de verre.

5. Unité de mouillage selon l'une des revendications 1 à 4, **caractérisée en ce que** la couche d'aluminium anodisé dur a une épaisseur de 20 à 100 µm, de préférence de 30 à 60 µm et/ou la couche d'aluminium anodisé dur a une rugosité Rz de 0,1 à 100 µm, de préférence de 0,5 à 8 µm.

6. Unité de mouillage selon l'une des revendications 1 à 5, **caractérisée en ce que** la couche de nickel chimique contient de 2 à 15% en poids de phosphore.

7. Unité de mouillage selon l'une au moins des revendications 1 à 6, **caractérisée en ce que** la couche de nickel chimique a une épaisseur de 2 à 40 µm, de préférence de 10 à 20 µm et/ou la couche de nickel chimique a une rugosité Rz de 0,1 à 100 µm, de préférence de 0,5 à 8 µm.

8. Unité de mouillage selon l'une des revendications 1 à 7, **caractérisée en ce que** la couche d'oxyde d'aluminium a une épaisseur de 5 à 200 µm, de préférence de 30 à 60 µm et/ou la couche d'oxyde d'aluminium a une rugosité Ra de 0,05 à 20,0 µm, de préférence de 0,1 à 2,0 µm.

9. Unité de mouillage selon l'une des revendications 1 à 8, dans laquelle l'au moins un rouleau est un rouleau de mouillage par transfert, un rouleau de mouillage par friction ou un ducteur de mouillage (4).

10. Utilisation d'un rouleau doté d'un mandrin et d'une couche extérieure, ladite couche extérieure étant sélectionnée parmi
- l'aluminium anodisé dur
- le nickel chimique
- l'oxyde d'aluminium obtenu par oxydation anodique plasma-chimique et
- leurs combinaisons,
comme rouleau dans une unité de mouillage, notamment comme rouleau de mouillage par friction, rouleau de mouillage par transfert ou ducteur de mouillage (4) dans une unité de mouillage.

11. Utilisation selon la revendication 10, **caractérisée en ce que** la couche extérieure est une couche d'aluminium anodisé dur.

12. Utilisation selon la revendication 10, **caractérisée en ce que** la couche extérieure est une couche de nickel chimique.

13. Utilisation selon la revendication 10, **caractérisée en ce que** la couche extérieure est une couche d'oxyde d'aluminium obtenue par oxydation anodique plasma-chimique.

14. Utilisation selon l'une des revendications 11 à 13, **caractérisée en ce que** du PTFE, d'autres polymères fluorés ou des particules de carbure de silicium ont été incorporés dans la couche extérieure.
